# FASCICULE DE BREVET EUROPEEN

(11) **EP 1 378 577 B1**
(45) Date de publication et mention de la délivrance du brevet: **03.12.2008**
(21) Numéro de dépôt: 03447154.0
(22) Date de dépôt: 17.06.2003
(51) Int. Cl.: C21D 8/04, C21D 1/18, C21D 9/48

(54) **Procédé pour le traitement thermique d'une bande d'acier laminée à froid, apte au formage, et bande d'acier ainsi obtenue**
Verfahren zum Wärmebehandeln eines verformbaren kaltgewalzten Stahlbandes und so erhaltenes Stahlband
Process for heat treating cold rolled formable steel strip and steel strip thus obtained

(30) Priorité: 02.07.2002 BE 200200421
(43) Date de publication de la demande: 07.01.2004
(73) Titulaire: Centre de Recherches Metallurgiques - Centrum voor de Research in de Metallurgie, 1200 Bruxelles (BE)
(72) Inventeur: De Paepe, Annick, 9940 Evergem (BE); Herman, Jean-Claude, 4670 Blegny-Trembleur (BE)
(74) Mandataire: Van Malderen, Joëlle

(56) Documents cités:
- EP-A- 0 053 913
- WO-A-02/00947
- FR-A- 2 472 021
- US-A- 5 405 463
- US-A- 5 900 082
- US-A1- 2001 017 172
- PATENT ABSTRACTS OF JAPAN vol. 009, no. 241 (C-306), 27 septembre 1985 (1985-09-27) & JP 60 100630 A (KAWASAKI SEITETSU KK), 4 juin 1985 (1985-06-04)

## Description

### Objet de l'invention

La présente invention a pour objet la fabrication de bandes d'acier par laminage à froid, particulièrement les bandes d'acier destinées à des traitements de formage, par exemple l'emboutissage profond.

L'invention concerne plus particulièrement un procédé pour le traitement thermique d'une bande d'acier laminée à froid, dans le but de lui conférer une haute résistance et une grande formabilité.

### Etat de la technique

D'une manière générale, les bandes d'acier destinées à des opérations de formage, notamment de haute formabilité, sont des bandes laminées à froid. Ce type de bande présente en effet des propriétés favorables, et en particulier une bonne ductilité, pour les opérations envisagées. D'une manière générale, ces propriétés sont le résultat de traitements thermiques de recuit et de refroidissement bien connus.

On sait par ailleurs qu'il est possible de produire des aciers présentant d'une part une haute résistance et d'autre part une ductilité élevée en leur conférant une structure biphasée (appelée aussi, en anglais, structure « dual phase »). Cette structure biphasée est essentiellement constituée par une matrice ferritique douce, dans laquelle sont dispersées de fines particules de martensite. En schématisant, on considère que la matrice ferritique assure la ductilité de l'acier, tandis que la résistance est donnée par la martensite, qui est une phase de dureté élevée, obtenue par une opération de trempe.

D'un point de vue métallurgique, on forme la structure biphasée définie ci-dessus dans une bande d'acier en soumettant celle-ci à un traitement thermique adéquat en plusieurs étapes comportant un recuit et une trempe. Selon un procédé connu, le recuit est opéré en chauffant la bande d'acier jusqu'à une température de recuit située dans le domaine intercritique du diagramme d'équilibre de l'acier, entre les points de transformation A1 (température de l'eutectoïde) et A3 (température minimum à laquelle la phase austénitique γ est la seule phase stable de l'acier). La bande d'acier est ensuite maintenue à cette température de 'recuit pendant un temps suffisant pour convertir la structure ferritique initiale de l'acier en une structure mixte de ferrite et d'austénite. On exécute ensuite la trempe en refroidissant brutalement la bande d'acier jusqu'à une température inférieure à la température Ms de transformation de l'austénite en martensite.

Un procédé de ce type est notamment décrit et revendiqué dans le document WO-A-02/00947. Dans ce procédé connu, la température du recuit, située dans le domaine intercritique entre les points d'équilibre A1 et A3 de l'acier, est sélectionnée de façon à assurer la formation d'au maximum 20% (de préférence de 10 à 15%) en volume d'austénite dans la structure mixte de ferrite et d'austénite, afin de conférer à l'acier une résistance élevée sans affecter sensiblement sa ductilité. On cite les températures de 725 à 825°C. Pour la température de trempe, inférieure à la température critique Ms, on cite les températures inférieures à 350°C, par exemple les températures de 120 à 340°C ou la température ambiante.

Le traitement thermique des bandes d'acier selon le procédé décrit ci-dessus est de préférence effectué selon un processus continu, dans une installation en ligne. Des raisons d'investissement et d'encombrement au sol imposent de limiter la durée des différentes étapes du procédé. Ainsi, dans le procédé connu décrit dans la demande de brevet susdite, le chauffage de la bande d'acier jusqu'à la température de recuit est effectué à une vitesse d'au moins 150°C/s, avantageusement de 150 à 350°C/s, le maintien de la bande d'acier à cette température n'excède pas 20 s et la vitesse de refroidissement jusqu'à la température critique de trempe Ms est d'au moins 300°C/s (par exemple de 300 à 1000°C/s).

Dans le procédé connu qui vient d'être décrit, il s'est révélé particulièrement difficile, voire impossible, d'atteindre l'équilibre thermodynamique de la structure mixte de ferrite et d'austénite à l'issue du recuit, ce qui rend le procédé instable. En pratique, il est en effet apparu que cet équilibre ne pouvait être atteint qu'à la suite d'une très longue durée de maintien de la bande d'acier à la température de recuit. Cette longue durée nécessite la construction d'une ligne très longue, représentant des investissements importants d'exploitation industrielle.

Le document JP-A-60 100 630 décrit un procédé dans lequel une bande d'acier contenant, en poids, de 0,02 à 0,15% C, 0,2 à 3,5% Mn, 0,01 à 0,15% P et pas plus de 0,10% Al et, en outre, au moins un ou deux, sélectionnés parmi le groupe A, constitué de 1-1,5% Si, 0,1 à 1% Cr et Mo respectivement et 5-100 ppm B, et le groupe B constitué de 0,01 à 0,20% V et Ti respectivement et 0,01 à 0,10% Nb, le reste étant du fer, est soumise à une trempe de 3-60 secondes dans un intervalle de température allant du point de transformation Ac3 à Ac3 + 50°C. La bande d'acier est ensuite refroidie dans la région biphasique de ferrite et d'austénite dans le domaine de température allant du point de transformation Ar3 au point de transformation Ar1 et est maintenue pendant au moins 20 secondes à cette température. La bande est ensuite refroidie à la vitesse de refroidissement critique CR (°C/sec) de l'équation : $logCR \left(°C\right) = - 1 , 73 ⁢ \left[Mn\left(%\right)+3,5⁢P\left(%\right)\right] + 3 , 95$
ou au-delà en vitesse moyenne dans un intervalle de température de 600-300°C et à la vitesse de l'équation : $logCR \left(°C\right) = - 1 , 73 ⁢ \left[Mn\left(%\right)+0,26⁢Si\left(%\right)+3,5⁢P\left(%\right)+1,3⁢Cr\left(%\right)+2,67⁢Mo\left(%\right)\right] + 3 , 95$
ou au-delà, dans le cas d'ajout de Si, etc. Cependant, la valeur 3,95 de l'équation (2) est modifiée en 3,40 dans le cas d'ajout de B.

### Buts de l'invention

L'invention vise à remédier à cet inconvénient du procédé connu décrit plus haut, en fournissant un procédé nouveau pour le traitement thermique d'une bande d'acier laminée à froid, qui confère à celle-ci des propriétés de résistance mécanique reproductibles, particulièrement une grande ductilité et une haute résistance, dans des installations industrielles en ligne d'encombrement réduit.

### Principaux éléments caractéristiques de l'invention

L'invention concerne un procédé pour le traitement thermique d'une bande d'acier laminée à froid, comprenant un chauffage jusqu'à une température de recuit supérieure à la température A3, une stabilisation à ladite température de recuit et une trempe jusqu'à une température inférieure à la température critique Ms de transformation martensitique, le procédé étant caractérisé en ce qu'on sélectionne une température de recuit supérieure à la température A3 de transformation austénitique et en ce qu'entre la stabilisation à la température de recuit et la trempe, on soumet la bande d'acier à un refroidissement jusqu'à une température intermédiaire située dans le domaine intercritique entre les points de transformation A1 et A3, et on la stabilise à ladite température intermédiaire.

Dans le procédé selon l'invention, les températures A1 et A3 sont bien connues du milieu sidérurgique. La température A1 correspond à la température de l'eutectoïde du diagramme d'équilibre de l'alliage fer-carbone. Il est d'environ 725°C mais peut varier en fonction des éléments d'alliage de l'acier et de la vitesse de chauffage de la bande d'acier jusqu'à la température de recuit. La température A3 est la température minimum à laquelle la phase γ est la seule phase stable de l'acier. Elle dépend de la composition de l'acier, particulièrement de sa teneur en carbone, et de la vitesse de chauffage jusqu'à la température du recuit.

La température critique Ms de transformation martensitique est également bien connue dans le milieu sidérurgique. Elle est la température limite sous laquelle, lors d'un refroidissement rapide de l'acier depuis la température du recuit, l'austénite est transformée en martensite sans formation de perlite. Cette température critique et la vitesse de refroidissement nécessaire à la transformation en martensite dépendent de la composition de l'acier et de la température de recuit.

Selon l'invention, la température du recuit est supérieure à la température A3 de l'acier, de sorte que l'acier traité se trouve alors dans le domaine austénitique du diagramme d'équilibre des phases de l'acier. Le choix de la température optimum du recuit va dépendre de la composition de l'acier, notamment de sa teneur en carbone. Dans le cas d'un acier faiblement allié, comprenant de 0,08 à 0,15% en poids de carbone, la température du recuit est généralement supérieure à 830°C et se situe avantageusement entre 850 et 880°C.

Le chauffage de la bande d'acier jusqu'à la température de recuit est avantageusement effectué à grande vitesse, de manière à réduire l'encombrement de l'installation de recuit et à optimiser la structure cristalline de l'acier. Des vitesses supérieures à 100°C/s sont recommandées, les vitesses de 100 à 300°C/s étant préférées. Le chauffage de l'acier jusqu'à la température de recuit peut être effectué dans un four chauffé par tout moyen de chauffage classique. Celui-ci peut par exemple comprendre un chauffage au gaz naturel, un chauffage au mazout ou un chauffage électrique par induction. De tels fours sont bien connus en technique.

A l'issue du chauffage jusqu'à la température de recuit, la bande d'acier est soumise à une étape de stabilisation. Au cours de celle-ci, la bande d'acier est maintenue à la température du recuit pendant un temps suffisant pour transformer l'acier en austénite et former une austénite homogène. .La durée de cette étape de stabilisation dépend de la température à laquelle on l'effectue et de la composition de l'acier. Cette étape de stabilisation étant réalisée dans un four thermostatisé, on a intérêt à la rendre aussi courte que possible, pour des considérations d'encombrement et d'investissement. En pratique, on la maintient généralement sous 1 minute, les durées de 1 à 20 s convenant généralement bien.

Selon l'invention, la stabilisation à la température de recuit est suivie d'un refroidissement jusqu'à une température intermédiaire située dans le domaine intercritique. Par définition, le domaine intercritique est le domaine d'équilibre de l'acier, situé entre la température A1 et la température A3. Il correspond au domaine de coexistence d'une phase ferritique α et d'une phase austénitique γ. Le choix de la valeur optimum pour la température intermédiaire va dépendre des propriétés recherchées pour la bande d'acier soumise au traitement thermique. En général, on la choisit de manière qu'à l'équilibre il y corresponde au maximum 20% (par exemple de 5 à 20%) en poids d'austénite, les valeurs de 10 à 15% en poids d'austénite convenant généralement bien. Cette température optimum dépend de la température A3 de l'acier concerné et, par conséquent, de la composition de celui-ci et peut aisément être déterminée au départ du diagramme d'équilibre des aciers. En pratique, des températures de 600 à 750°C conviennent bien dans la majorité des cas.

Le refroidissement jusqu'à la température intermédiaire est généralement effectué à l'aide d'un refroidissement au gaz (« gas jet cooling »). On l'effectue avantageusement à une vitesse supérieure à 50°C/s, par exemple de 100 à 150°C/s.

Le refroidissement -de la bande d'acier jusqu'à la température intermédiaire est suivi d'une stabilisation à cette température. La stabilisation à la température intermédiaire consiste à maintenir la bande d'acier à la température intermédiaire sélectionnée pendant un temps suffisant pour transformer une fraction de l'austénite en ferrite et atteindre l'équilibre thermodynamique des deux phases en présence (ferritique et austénitique) . La durée de la stabilisation à la température intermédiaire est généralement supérieure à 2 s. En pratique, elle est habituellement d'au moins 5 s. On n'a pas intérêt à ce qu'elle dépasse 25 s. Les durées de 5 à 15 s conviennent généralement bien. La phase de stabilisation à la température intermédiaire est effectué de préférence dans un four à faible inertie, aussi nommé un four tunnel.

A l'issue de la stabilisation à la température intermédiaire, la bande d'acier est soumise à une trempe. Celle-ci consiste à refroidir la bande d'acier jusqu'à une température inférieure à la température critique Ms, avec une vitesse de refroidissement suffisante pour transformer la phase austénitique en martensite sans formation de perlite. Le choix des valeurs optimum pour la température de trempe et la vitesse de refroidissement va dépendre notamment de la composition de l'acier et de la température intermédiaire. Ces valeurs optimum peuvent être déterminées aisément par des essais au laboratoire. En pratique, on choisit une température de début de trempe entre 600 et 750°C et une vitesse de refroidissement supérieure à 100°C/s. La trempe peut par exemple être effectuée par pulvérisation d'un brouillard d'eau et air comprimé ou par immersion dans un bain d'eau chaude (par exemple à une température de 70 à 90°C). Pour le refroidissement jusqu'à la température de trempe, des vitesses de 300 à 1000°C/s sont spécialement recommandées.

Dans une forme de réalisation du procédé selon l'invention, on effectue la trempe en immergeant la bande d'acier dans un bain de galvanisation, idéalement un bain de zinc fondu à une température de 460 à 500°C.

Dans une autre forme de réalisation particulière du procédé selon l'invention, à l'issue de la trempe, on soumet la bande d'acier à une opération de survieillissement compatible avec la galvanisation, destinée à précipiter le carbone soluble formé lors de la transformation de l'austénite en martensite. Par cette opération, on réduit la sensibilité de l'acier au vieillissement et on améliore sa ductilité.

Par comparaison avec le procédé connu décrit plus haut, le procédé selon l'invention permet de conférer à des bandes d'acier laminées à froid des propriétés mécaniques optimum, qui sont reproductibles, dans des installations industrielles en ligne, ne nécessitant pas un encombrement et un investissement excessifs. Ce résultat avantageux du procédé selon l'invention, en particulier la reproductibilité des propriétés recherchées, est imputable, d'une part, au choix d'une température de recuit qui place le point d'équilibre thermodynamique de l'acier dans la zone austénitique et, d'autre part, à faire précéder la trempe d'un refroidissement jusqu'à une température intermédiaire qui place le point représentatif de l'acier dans le domaine intercritique. Les inventeurs ont trouvé que ce résultat avantageux du procédé selon l'invention trouve son origine dans la vitesse de transformation et de diffusion de carbone dans l'acier au cours du recuit et au cours du refroidissement intermédiaire qui suit celui-ci. Les inventeurs ont notamment trouvé que dans le procédé selon l'invention, la transformation directe d'une phase ferritique unitaire en une phase austénitique unitaire, par chauffage, suivie d'une transformation de ladite. phase austénitique unitaire en une phase mixte de ferrite et d'austénite par refroidissement requiert moins de temps qu'une transformation directe d'une phase ferritique unitaire en une phase mixte de ferrite et d'austénite par chauffage (procédé connu décrit dans le document WO-A-02/00947).

Le procédé selon l'invention s'applique à toutes les bandes d'acier à basse teneur en carbone du type biphasé (ou « dual phase ») défini plus haut. Il convient spécialement bien aux bandes d'acier LC ('Low Carbon') laminées à froid de 0,3 à 2 mm d'épaisseur, destinées à un formage tel qu'appliqué dans la fabrication de composants utilisés dans l'industrie automobile. Plus particulièrement, le procédé de traitement thermique selon l'invention s'applique spécialement bien aux bandes d'acier à basses teneurs en carbone et en manganèse, notamment aux bandes d'acier contenant de 0,06 à 0,2% en poids de carbone et de 0,6 à 2,0% en poids de manganèse. Des exemples d'aciers LC pour lesquels le procédé selon l'invention convient bien comprennent de 0,08 à 0,15% en poids de carbone et de 0,6 à 1,5% en poids de manganèse. La teneur en silicium est de préférence inférieure à 0,5% en poids, par exemple située entre 0,01 et 0,4% en poids.

La bande d'acier laminée à froid mise en oeuvre dans le procédé de traitement thermique selon l'invention provient généralement d'une brame fabriquée dans un laminoir à chaud.

En conséquence, l'invention concerne également un procédé de fabrication d'une bande d'acier adapté au formage, selon lequel on soumet une brame d'acier à un laminage à chaud à une température située dans la zone austénitique de l'acier, on soumet la tôle recueillie du laminage à chaud à un bobinage à une température de 680 à 750°C, puis à un laminage à froid avec un taux de réduction de 50 à 80% et on soumet ensuite la tôle recueillie du laminage à froid à un traitement thermique conforme à l'invention.

Selon le procédé de fabrication de bandes d'acier adapté au formage selon l'invention, on fabrique des bandes d'acier destinées à l'industrie automobile.

### Brève description des figures

La figure 1 est un diagramme schématisant les différentes étapes opératoires de deux procédés distincts pour le traitement thermique d'une bande d'acier doux à structure biphasée, destinée à un formage.

La figure 2 est un schéma montrant le mécanisme de formation de l'austénite avec en ordonnée la fraction volumique indiquée par P, à partir d'une structure homogène ferritique (courbe 11) ou à partir d'une structure homogène austénitique (courbe 12).

Dans ces figures, des mêmes notations de référence ont des significations identiques.

### Description détaillée de l'invention

A la figure 1, l'échelle des abscisses représente le temps et l'échelle des ordonnées représente les températures. La ligne désignée dans son ensemble par la notation de référence 1 représente le procédé de traitement thermique de l'état de la technique. La ligne désignée dans son ensemble par la notation de référence 5 représente un procédé de traitement thermique conforme à l'invention.

Le procédé selon l'état de la technique, schématisé par la ligne 1 à la figure 1 comprend les étapes successives. suivantes
- un chauffage 2 de la bande d'acier jusqu'à une température de recuit T₁ située dans la zone intercritique (entre les températures A1 et A3) de l'acier traité;
- une stabilisation 3 de l'acier à la température de recuit T₁;
- une trempe 4 jusqu'à la température ambiante, à une vitesse supérieure à la vitesse critique de transformation de l'austénite en martensite.

Le procédé selon l'invention, schématisé par la ligne 5 à la figure 1, comprend les étapes opératoires suivantes :
- un chauffage 6 de la bande d'acier jusqu'à une température de recuit T₂ située dans la phase austénitique (au-dessus de la température A3) de l'acier traité ;
- une stabilisation 7 de l'acier à la température de recuit T₂;
- un refroidissement 8 jusqu'à une température T₃ située dans la zone intercritique (entre les températures A1 et A3) de l'acier traité;
- une stabilisation 9 de l'acier à la température T₃;
- une trempe 10 jusqu'à la température ambiante, à une vitesse supérieure à la vitesse critique de transformation de l'austénite en martensite.

A la figure 2, l'échelle des abscisses désigne le temps et l'échelle des ordonnées désigne la teneur en austénite de l'acier. La ligne 11 correspond au traitement thermique selon l'état de la technique (schématisé par la ligne 1 à la figure 1) et la ligne 12 correspond au traitement thermique selon l'invention (schématisé par la ligne 5 à la figure 1).

Dans le traitement thermique schématisé par la ligne 11, l'acier initialement dans la zone d'équilibre de la ferrite est chauffé à la température de recuit T₁ située dans la zone intercritique du diagramme d'équilibre (entre les températures A1 et A3). Une fraction de la ferrite se transforme en austénite et un temps substantiel t₁ est nécessaire pour atteindre l'équilibre.

Dans le traitement thermique schématisé par la ligne 12, l'acier est d'abord chauffé à la température de recuit T₂ située dans la zone d'équilibre de l'austénite (supérieure à la température A3 du diagramme d'équilibre). Le temps nécessaire pour obtenir une transformation de la totalité de la ferrite en austénite est très court et représenté par t₂. Ensuite, l'acier est refroidi jusqu'à la température intermédiaire T₃ située dans la zone intercritique du diagramme d'équilibre et maintenu à cette température le temps nécessaire pour obtenir une transformation d'une fraction d'austénite en ferrite.

On observe sur le diagramme de la figure 2 qu'avec le procédé selon l'invention, le temps total t₃ nécessaire pour obtenir la structure biphasique stable de ferrite et d'austénite est nettement inférieur au temps t₁ qui est nécessaire dans le procédé de l'état de la technique.

### Description de quelques exemples d'exécution

Les exemples décrits ci-après vont faire apparaître l'intérêt du procédé selon l'invention.

Dans chacun des exemples on a mis en oeuvre une bande en acier faiblement allié (0,1% en poids de carbone et 1,25% en poids de manganèse) de 0,7 mm d'épaisseur, provenant d'un laminoir à froid. La bande d'acier a été soumise à un traitement thermique, dans le but de lui conférer une structure biphasée (ou « dual phase ») comprenant des grains de martensite dispersées dans une matrice de ferrite.

### Exemple 1 (essai de référence)

La bande d'acier a été soumise à un traitement thermique conforme à l'état de la technique, représenté schématiquement par la ligne 1 à la figure 1. Ce traitement thermique a comporté un chauffage rapide 2 de quelques secondes jusqu'à une température de recuit de 800°C, une stabilisation 3 à cette température pendant 3 minutes et une trempe 4 jusqu'à la température ambiante.

A l'issue de l'essai, on a mesuré les propriétés mécaniques de la bande d'acier et on a analysé la structure cristalline de l'acier. Les résultats sont consignés dans le tableau 1 ci-dessous, dans lequel
- YS désigne la limite élastique exprimée en mégapascal (MPa) ;
- TS désigne la charge de rupture à la traction, exprimée en mégapascal (MPa) ;
- Eltot désigne l'allongement total à la rupture par traction, exprimé en % de la longueur initiale de l'éprouvette ;
- F désigne une phase de ferrite ;
- M désigne une phase de martensite ;
- P désigne une phase de perlite.

### Exemple 2 (essai de référence)

La bande d'acier a été soumise à un traitement thermique conforme à l'état de la technique, représenté schématiquement par la ligne 1 à la figure 1. Ce traitement thermique a comporté un chauffage rapide de quelques secondes jusqu'à une température de recuit de 800°C, une stabilisation à cette température pendant 3 minutes suivie d'un refroidissement dans l'eau bouillante (2 secondes) jusqu'à une température de 641°C et une trempe jusqu'à la température ambiante.

Les propriétés mécaniques et la structure de l'acier à l'issue de l'essai sont consignés dans le tableau 1 ci-dessous.

### Exemple 3 (essai de référence)

La bande d'acier a été soumise à un traitement thermique conforme à l'état de la technique, représenté schématiquement par la ligne 1 à la figure 1. Ce traitement thermique a comporté un chauffage rapide de quelques secondes jusqu'à une température de recuit de 800°C, une stabilisation à cette température pendant 3 minutes suivie d'un refroidissement à l'air (14 secondes) jusqu'à une température de 516°C et une trempe jusqu'à la température ambiante.

Les propriétés mécaniques et la structure de l'acier à l'issue de l'essai sont consignés dans le tableau 1 ci-dessous.

### Exemple 4 (conforme à l'invention)

La bande d'acier a été soumise à un traitement thermique conforme à l'invention, représenté schématiquement par la ligne 5 à la figure 1. Ce traitement thermique a comporté un chauffage rapide 6 de quelques secondes jusqu'à une température de recuit de 865°C, une stabilisation 7 à cette température pendant 40 secondes, un refroidissement intermédiaire rapide 8 de vitesse supérieure à 100°C/s jusqu'à une température de 650°C, une stabilisation 9 à la température de 650°C pendant 10 secondes et une trempe 10 jusqu'à la température ambiante.

Les propriétés mécaniques et la structure de l'acier à l'issue de l'essai sont consignés dans le tableau 1 ci-dessous.

**Tableau 1**

| Exemple N° | YS | TS | YS/TS | Eltot | Microstructure |
|---|---|---|---|---|---|
| 1 | 576 | 951 | 0,61 | 9 | 55%F+45%M |
| 2 | 276 | 545 | 0,51 | 15 | 91%F+3%M+6%P |
| 3 | 378 | 726 | 0,52 | 16 | 91%F+9%M |
| 4 | 313 | 633 | 0,58 | 17 | 91%F+9%M |

Une comparaison des résultats des exemples 1 à 3 montre que dans le procédé de l'art antérieur une structure biphasée stable de ferrite et de martensite nécessite une stabilisation de longue durée à la température de recuit (3 minutes), suivie d'un refroidissement préliminaire lent (14 secondes) avant la trempe. En l'absence de ce refroidissement préliminaire lent, la structure obtenue n'est pas stable ni reproductible ou contient une phase de perlite inopportune, préjudiciable aux propriétés mécaniques de la bande d'acier. Le procédé de l'invention permet d'obtenir les caractéristiques souhaitées en terme de stabilité de la microstructure et propriétés mécaniques, sans nécessiter une longue période de recuit, ni un refroidissement lent avant la trempe.

## Revendications

1. Procédé pour le traitement thermique d'une bande d'acier laminée à froid à basse teneur en carbone, en vue de lui conférer une structure biphasée, ou « dual phase », comprenant des grains de martensite dispersés dans une matrice de ferrite, contenant, en poids, de 0,06 à 0,2% de carbone, 0,6 à 2% de manganèse et moins de 0,5% de silicium, de préférence entre 0,1 et 0,4% de silicium, ladite bande étant d'une épaisseur comprise entre 0,3 et 2 mm, ledit procédé comprenant :
- un chauffage jusqu'à une température de recuit supérieure à la température A3 et une stabilisation à ladite température de recuit pendant une durée inférieure à une minute ;
- un refroidissement à une vitesse supérieure à 50°C/s jusqu'à une température intermédiaire située dans le domaine intercritique entre les points de transformation A1 et A3, et une stabilisation à ladite température intermédiaire pendant une durée de 5 à 15 secondes et
- une trempe jusqu'à une température inférieure à la température critique Ms de transformation martensitique, de sorte que, au cours du processus de trempe de la bande d'acier, on immerge celle-ci dans un bain de galvanisation maintenu à une température comprise entre 460 et 500°C.

2. Procédé selon la revendication 1, **caractérisé en ce qu'**on sélectionne comme température intermédiaire une température comprise entre 600 et 750°C, de préférence 650°C.

3. Procédé selon la revendication 1 ou 2, **caractérisé en ce qu'**on sélectionne une température de recuit supérieure à 830°C.

4. Procédé selon la revendication 3, **caractérisé en ce qu'**on sélectionne une température de recuit comprise entre 850 et 880°C.

5. Procédé selon l'une quelconque des revendications 1 à 4, **caractérisé en ce qu'**on exécute le chauffage jusqu'à la température de recuit à une vitesse supérieure à 100°C/s.

6. Procédé selon la revendication 5, **caractérisé en ce qu'**on exécute le chauffage jusqu'à la température de recuit à une vitesse comprise entre 100 et 300°C/s.

7. Procédé selon la revendication 1, **caractérisé en ce que** la stabilisation à la température de recuit est de 1 à 20 s.

8. Procédé selon la revendication 1, **caractérisé en ce qu'**on effectue le refroidissement de la température de recuit jusqu'à la température intermédiaire à une vitesse comprise entre 100 et 150°C/s.

9. Procédé selon l'une quelconque des revendications 1 à 8, **caractérisé en ce qu'**on met en oeuvre une bande d'acier LC contenant de 0,08 à 0,15% en poids de carbone et de 0,6 à 1,5% en poids de manganèse.

10. Procédé de fabrication d'une bande d'acier adapté au formage, selon lequel on soumet une brame d'acier à un laminage à chaud à une température située dans la zone austénitique de l'acier, on soumet la tôle recueillie du laminage à chaud à un bobinage à une température de 680 à 750°C, puis à un laminage à froid avec un taux de réduction de 50 à 80% et on soumet ensuite la tôle recueillie du laminage à froid à un traitement thermique conforme à l'une quelconque des revendications 1 à 9.

## Claims

1. Method for heat-treating a cold-rolled steel strip with low carbon content in order to give it a dual phase structure with martensite grains dispersed in a ferrite matrix, comprising, by weight, from 0.06 to 0.2% carbon, from 0.6 to 2% manganese and less than 0.5% silicon, preferably between 0.1 and 0.4% silicon, said strip having a thickness of between 0.3 and 2 mm, said method comprising:
- heating up to an annealing temperature higher than the temperature A3 and stabilising at said annealing temperature for a period of less than one minute;
- cooling at a speed greater than 50°C/s to an intermediate temperature located in the intercritical range between the transformation points A1 and A3, and stabilising at said intermediate temperature for a period of 5 to 15 seconds; and
- quenching to a temperature below the critical temperature Ms of martensite transformation in such a way that, during the quenching process of the steel strip, it is immersed in a galvanisation bath maintained at a temperature of between 460 and 500°C.

2. Method according to Claim 1, **characterised in that** a temperature of between 600 and 750°C, preferably 650°C, is selected as intermediate temperature.

3. Method according to Claim 1 or 2, **characterised in that** an annealing temperature higher than 830°C is selected.

4. Method according to Claim 3, **characterised in that** an annealing temperature of between 850 and 880°C is selected.

5. Method according to any one of Claims 1 to 4, **characterised in that** heating up to the annealing temperature is achieved at a speed greater than 100°C/s.

6. Method according to Claim 5, **characterised in that** heating up to the annealing temperature is achieved at a speed of between 100 and 300°C/s.

7. Method according to Claim 1, **characterised in that** stabilising at the annealing temperature takes from 1 to 20 s.

8. Method according to Claim 1, **characterised in that** cooling from the annealing temperature to the intermediate temperature is achieved at a speed of between 100 and 150°C/s.

9. Method according to any one of Claims 1 to 8, **characterised in that** an LC steel strip with from 0.08 to 0.15% by weight of carbon and 0.6 to 1.5% by weight of manganese is implemented.

10. Method for manufacturing a steel strip that is suitable for forming, according to which a steel slab is subjected to hot rolling at a temperature located in the austenitic zone of steel, the sheet obtained from hot rolling is subjected to winding at a temperature of 680 to 750°C, then to cold rolling with a reduction rate of 50 to 80% and the bar obtained from cold rolling is then subjected to a heat treatment according to any one of Claims 1 to 9.

## Patentansprüche

1. Verfahren zur Wärmebehandlung eines kaltgewalzten Stahlbandes mit niedrigem Kohlenstoffgehalt, um ihm eine Zweiphasenstruktur oder "Dual-Phase" zu verleihen, die Martensitkörner umfasst, die in einem Ferritgefüge verteilt sind, das 0,06 bis 0,2 Gewichts-% Kohlenstoff, 0,6 bis 2 Gewichts-% Mangan und weniger als 0,5 Gewichts-% Silizium, vorzugsweise zwischen 0,1 und 0,4 Gewichts-% Silizium enthält, wobei das besagte Band eine Dicke zwischen 0,3 und 2 mm aufweist und das besagte Verfahren Folgendes umfasst:
- Erwärmen bis zu einer Glühtemperatur, die höher als die Temperatur A3 ist, und Stabilisierung bei der besagten Glühtemperatur während einer Dauer, die weniger als eine Minute beträgt;
- Abkühlung mit einer höheren Geschwindigkeit als 50°C/s bis auf eine Zwischentemperatur, die sich im interkritischen Bereich zwischen den Umwandlungspunkten A1 und A3 befindet und Stabilisierung bei der besagten Zwischentemperatur während einer Dauer von 5 bis 15 Sekunden und;
- Abschrecken bis auf eine Temperatur unter der kritischen Temperatur Ms der Martensitumwandlung, dergestalt dass im Laufe des Abschreckprozesses des Stahlbandes dieses Band in ein Galvanisierungsbad getaucht wird, das auf einer Temperatur zwischen 460 und 500°C gehalten wird.

2. Verfahren nach Anspruch 1, **dadurch gekennzeichnet, dass** als Zwischentemperatur eine Temperatur zwischen 600 und 750°C, vorzugsweise 650°C gewählt wird.

3. Verfahren nach Anspruch 1 oder 2, **dadurch gekennzeichnet, dass** eine Glühtemperatur über 830°C gewählt wird.

4. Verfahren nach Anspruch 3, **dadurch gekennzeichnet, dass** eine Glühtemperatur zwischen 850 und 880°C gewählt wird.

5. Verfahren nach einem der Ansprüche 1 bis 4, **dadurch gekennzeichnet, dass** die Erwärmung auf die Glühtemperatur mit einer Geschwindigkeit von mehr als 100°C/s erfolgt.

6. Verfahren nach Anspruch 5, **dadurch gekennzeichnet, dass** die Erwärmung auf die Glühtemperatur mit einer Geschwindigkeit von 100 bis 300°C/s erfolgt.

7. Verfahren nach Anspruch 1, **dadurch gekennzeichnet, dass** die Stabilisierung bei Glühtemperatur 1 bis 20 s beträgt.

8. Verfahren nach Anspruch 1, **dadurch gekennzeichnet, dass** die Abkühlung von der Glühtemperatur auf die Zwischentemperatur mit einer Geschwindigkeit von 100 bis 150°C/s stattfindet.

9. Verfahren nach einem der Ansprüche 1 bis 8, **dadurch gekennzeichnet, dass** ein LC-Stahlband mit einem Gehalt von 0,08 bis 0,15 Gewichts-% Kohlenstoff und 0,6 bis 1,5 Gewichts-% Mangan eingesetzt wird.

10. Herstellungsverfahren eines Stahlbandes, das für die Umformung geeignet ist, bei dem eine Stahlbramme einem Warmwalzvorgang bei einer Temperatur unterzogen wird, die sich im Austenitbereich des Stahls befindet; das im Warmwalzvorgang erhaltene Blech wird einem Wickelvorgang bei einer Temperatur von 680 bis 750°C unterzogen, dann einem Kaltwalzvorgang mit einem Reduktionsgrad von 50 bis 80%; anschließend unterzieht man das im Kaltwalzvorgang erhaltene Blech einer Wärmebehandlung gemäß einem der Ansprüche 1 bis 9.
